# EUROPÄISCHE PATENTSCHRIFT

(11) **EP 2 019 891 B1**
(45) Veröffentlichungstag und Bekanntmachung des Hinweises auf die Patenterteilung: **04.12.2013**
(21) Anmeldenummer: 07725424.1
(22) Anmeldetag: 22.05.2007
(51) Int. Cl.: E04H 12/04

(54) **HOLZMAST, INSBESONDERE LEITUNGSMAST**
WOODEN POLE, PARTICULARLY UTILITY POLE
POTEAU EN BOIS, NOTAMMENT POTEAU DE LIGNE

(30) Priorität: 22.05.2006 DE 102006024127
(43) Veröffentlichungstag der Anmeldung: 04.02.2009
(73) Patentinhaber: Fürstenberg-THP GmbH, 92318 Neumarkt (DE)
(72) Erfinder: HEIDEL, Andreas, 78187 Geisingen (DE); MARX, Hans-Norbert, 77815 Bühl-Vimbuch (DE)
(74) Vertreter: Neunert, Peter Andreas
(86) Internationale Anmeldenummer: PCT/EP2007/004524
(87) Internationale Veröffentlichungsnummer: WO 2007/134835

(56) Entgegenhaltungen:
- EP-A- 0 750 084
- EP-A1- 0 400 447
- CA-A1- 2 430 474
- DE-A1- 2 043 489
- DE-A1- 3 823 353
- US-A- 1 521 285
- US-A1- 2003 221 390

## Beschreibung

Die vorliegende Erfindung betrifft einen Holzmast, insbesondere in Form eines Rundholzes für den Einsatz als Leitungsmast, der die Merkmale des Oberbegriffes des Anspruchs 1 aufweist, sowie die Verwendung eines solchen Holzmastes, und ein Verfahren zur mechanischen und biologischen Stabilisierung von im Erdreich verankerten Holzmasten.

Hölzer und Holzbauteile, die bestimmungsgemäß im Boden oder Wasser verbaut werden (Gebrauchsklasse 4 gemäß DIN 68800 Teil 3), unterliegen einem hohen Infektionsdruck durch holzabbauende Organismen, der die Nutzungsdauer der Bauteile erheblich einschränken kann. Zu den holzabbauenden Organismen gehören insbesondere holzzerstörende Pilze aus der Gruppe der Basidiomyceten (z. B. Schwämme, Blättlinge) und/oder Ascomyceten aus der Gruppe der Fungi imperfecti (z. B. Moderfäule) sowie holzzerstörende Insekten, vorwiegend aus der Familie der Cerambycidae (Bockkäfer).

Es ist Stand der Technik, dem beschriebenen Holzabbau durch eine geeignete biozide Imprägnierung entgegenzuwirken. So werden Holzmasten für den Einsatz als Träger von Überlandleitungen und Telefonleitungen ebenso wie für Zaunpfähle meist im druckimprägnierten Zustand eingesetzt, d. h. ein Holzschutzmittel wird unter Druck in das Holz eingepresst.

Die Schwachstelle von Pfählen und Masten, die im Erdreich verankert sind, ist der Übergangsbereich zwischen Erdreich und Atmosphäre, wo Fäulnisbakterien, Pilze, etc. das Holz angreifen. Während die durchschnittliche Lebensdauer der unterhalb und oberhalb des gefährdeten Bereiches gelegenen Bereiche mehrere Dekaden betragen kann, hat dieser Übergangsbereich je nach Bodenbeschaffenheit selbst im imprägnierten Zustand oft nur eine Lebensdauer von ca. 5 bis 10 Jahren. Erschwerend kommt hinzu, dass viele besonders wirksame Imprägniermittel, die bisher eingesetzt wurden, aufgrund einer verschärften Umweltgesetzgebung, z. B. wegen der Gefährdung des Grundwassers, verboten sind.

Man hat erkannt, dass eine tiefe und gleichmäßige Verteilung der Imprägnierung bzw. der Wirksubstanzen im Holz, insbesondere in den besonders schutzbedürftigen Bereichen, wie z. B. den Erd-Luft-Bereichen, wesentlich für eine wirksame und dauerhafte Imprägnierung ist. So ist ein bevorzugtes Verfahren zur Imprägnierung von Holzmasten heute die sogenannte KVD-Tränkung, d. h. die Kessel-Vakuum-Druck-Tränkung, bei der die Tränklösung vermittels Druckunterschieden in das Holz befördert wird.

Aber auch mit solchen Verfahren gelingt es nicht, eine vollständige Imprägnierung von Holzmasten zu garantieren oder zu erreichen. Verantwortlich dafür ist die dem Holz eigene Anatomie und naturbedingte Inhomogenität, aber auch die Tatsache, dass die Tränkreife für Holzmasten nur schwer zu erkennen ist, was dazu führt, dass sich der Imprägniererfolg nicht in jedem Fall einstellt und ein bestimmter Teil der Holzmasten bereits vor dem Erreichen einer Nutzungsdauer von 10 Jahren, insbesondere durch Pilzangriff (Fäulnis), ausfällt.

Man hat versucht, mangelnder Tränkreife, d. h. hohe Feuchtigkeitsgehalte der Rohmasten, die der erforderlichen Schutzmittelaufnahme und -verteilung entgegenstehen, dadurch zu begegnen, dass in dem besonders gefährdeten Erd-Luft-Bereich zusätzliche Maßnahmen angewandt wurden, um die Durchdringung des Holzes mit dem Holzschutzmittel zu verbessern. So werden beispielsweise die Masten geschält und im Erd-Luft-Bereich mit Hilfe von sogenannten Mastenbohrmaschinen perforiert.

Bei Telekommunikationsmasten wird als Erd-Luft-Bereich der Teil von den Masten bezeichnet wird, der sich von ca. 40 bis 60 cm unterhalb bis ca. 20 bis 30 cm oberhalb der Bodengleiche erstreckt. In diesem Bereich bildet der Luft- und Feuchtezutritt optimale Existenzvoraussetzungen für holzzerstörende Organismen. Darüber hinaus treten bei mechanischen Belastungen eines Mastes hier die größten Druck- und Zugkräfte auf.

Mit der oben geschilderten Perforation ist zwar eine deutliche Verlängerung der Lebensdauer von Holzmasten erreicht worden, trotzdem kommt es immer wieder zu Ausfällen bei den eingesetzten Holzmasten durch Fäulnisbildung im Erd/Luft-Bereich.

In der DE 38 23 353 A1 wird ein Verfahren zum Haltbarmachen bzw. Imprägnieren von im Erdreich verankerten Holzmasten beschrieben, bei dem im Bereich der Übergangszone zwischen Erdreich und Atmosphäre ein Schrumpfschlauch angeordnet wird, der mit seinem nach unten weisenden Ende auf den Holzmast geschrumpft wird, woraufhin dann in den Ringraum zwischen dem nach oben offenen Schrumpfschlauch und dem Holzmast ein fäulnishemmender Stoff in rieselfähiger oder flüssiger Form eingebracht wird. Anschließend wird das nach oben weisende Ende des Schrumpfschlauches ebenfalls auf den Holzmast geschrumpft. Mit diesem Verfahren gelingt es zwar, die Lebensdauer von Holzmasten deutlich zu verlängern, aber auch hier kommt es immer wieder zu Ausfällen bei den so behandelten Holzmasten durch Fäulnisbildung, die möglicherweise auch dadurch begünstigt wird, dass die Schrumpffolie im kritischen Bereich aufgrund des dort deponierten Imprägnierschutzmittels nicht ideal am Holzmast anliegt, so dass hier Raum für die Anlagerung von Feuchtigkeit geschaffen wird, die vom Boden her in diesen Bereich vordringen kann.

Ein zusätzlicher, besonders kritischer Aspekt bei der Fäulnisbildung im Erd-Luft-Bereich ist, dass hier bei mechanischen Belastungen auch die größten Druck- und Zugkräfte auftreten. Das führt dazu, dass ein in diesem Bereich geschwächter Mast bei einer mechanischen Belastung auf Höhe der Bodengleiche bricht. Dabei unterscheidet sich der Bruchmechanismus von durch Mikroorganismen geschwächtem Holz ganz wesentlich von einem gesunden Holz. Bei geschwächtem Holz ist der Bruch übergangslos und ohne jede Vorwarnung, während bei gesundem Holz in der Regel sich der Bruch ankündigt und die Faserstruktur des Holzes dem Bruch entgegenwirkt. Dies ist insofern insbesondere für Telefonmasten von großer Bedeutung, da an Telefonleitungen immer wieder Wartungsarbeiten durchzuführen sind, bei denen beispielsweise ein Telefonmast von einem Techniker erklettert werden muss. Dieses Erklettern des Telefonmastes führt zu einer starken mechanischen Belastung, bei der es im Falle eines geschwächten Mastes leicht zu einem Bruch kommen kann. Auf diese Weise kommt es immer wieder zu Unfällen mit schweren Verletzungen oder sogar mit tödlichem Ausgang.

In der EP 0 400 447 B1 wird ein Holzmast für den Einsatz als Leitungsmast beschrieben, der im Erd/Luftbereich von einer Schrumpffolie umhüllt ist, wobei zwischen Schrumpffolie und Mast eine Paste vorgesehen ist, die als Wirkstoff Bor oder eine Borverbindung enthält, die als Imprägniermittel für den Mast vorgesehen sind. Ein ähnliches System wird in der Offenlegungsschrift DE 20 43 489 beschrieben, die ebenfalls eine Umhüllung des Mastes im Erd/Luftbereich mit einer Folie vorsieht, wobei zwischen Folie und Mast eine Schutzsalzschicht aufgebracht ist. Um einen Verlust der Schutzsalzschicht zu vermeiden, ist ein Nachfüllen der Salzschicht aus einem Vorratsbehälter vorgesehen. Dabei kann als Einfüllhilfe ein Ring aus einem witterungsbeständigen Metall eingesetzt werden. Sowohl die EP 0 400 447 B1 als auch die DE 20 43 489 sehen keinen zusätzlichen Schutz gegen Bruch vor. Weiteren Stand der Technik offenbaren EP 0 750 084 A1, US 2003/0221390 A1, sowie die Schriften DE 20 43 489 und US 1,521,285. EP 0 750 084 A1 offenbart alle Merkmale der Oberbegriffe der Ansprüche 1 und 14.
Der Ersatz des Holzes als Baustoff für Leitungsmasten, Hopfenstangen, Wasserbauhölzer, Palisaden oder Pfähle für den Obst- und Weinanbau durch andere Materialien wurde zwar immer wieder diskutiert, konnte sich aber aufgrund der zahlreichen Vorteile des Holzes, wie z. B. das geringe Gewicht, die hohe mechanische Belastbarkeit, die energiearme Herstellung, die fundamentlose Verarbeitung, die Verfügbarkeit als nachwachsender Rohstoff sowie die Akzeptanz als Teil des Landschaftsbilds, nicht durchsetzen.

Es besteht somit weiterhin das Problem, dass die Holzmasten im Erd-Luft-Bereich nicht ausreichend geschützt sind und abbrechen. Darüber hinaus besteht das Problem, dass die Schutzmaßnahmen mit Imprägniermitteln zu Belastungen der Umwelt führen.

Es ist daher die Aufgabe der vorliegenden Erfindung, Holzmasten zur Verfügung zu stellen, die die Nachteile des Standes der Technik nicht aufweisen. Der vorliegenden Erfindung liegt darüber hinaus die Aufgabe zugrunde, ein Verfahren bereitzustellen, mit dem Holzmasten im kritischen Erd-Luft-Bereich wirksam mechanisch und biologisch stabilisiert werden.

Diese Aufgaben werden durch einen Holzmast mit den Merkmalen des Anspruchs 1 sowie ein Verfahren zu seiner Herstellung mit den Merkmalen des Anspruchs 14 gelöst. Vorteilhafte Ausführungsformen sind Gegenstand der Unteransprüche.

Das Wesen der Erfindung besteht darin, dass der zu behandelnde Holzmast zunächst auf die übliche Weise imprägniert wird, anschließend im Bereich der Übergangszone zwischen Erdreich und Atmosphäre mit einem Metall, insbesondere in Form eines Netzes, einer Folie, einer Manschette oder eines Bleches, umwickelt wird und dann im kritischen Erd-Luft-Bereich mitsamt des Metallwickels mit einer Schrumpffolie umhüllt wird. Dabei ragt die Schrumpffolie in Längsrichtung sowohl oben als auch unten über das Metall hinaus und schließt den gesamten kritischen Bereich dicht ab.

Entscheidend bei dieser Behandlung ist, dass das Metall eine oligodynamische Wirkung aufweist. Darunter versteht man die entkeimende Wirkung von Metallionen in kleinsten Mengen. Beispiele für derartige Metalle sind Kupfer, Zink und kupferhaltige Legierungen, wie z.B. Messing und Bronze, oder silberhaltige Legierungen. Es sind weitere oligodynamische Metalle (wie z. B. Silber) bekannt, jedoch werden aufgrund ihrer Verfügbarkeit, ihres Preises und ihrer Werkstoffeigenschaften vorzugsweise die oben genannten Metalle erfindungsgemäß eingesetzt.

Da das Metall nicht nur die Funktion hat, fungizid oder biozid zu wirken, sondern auch darüber hinaus noch für eine mechanische Stabilisierung im Erd-Luft-Bereich des Mastes sorgen soll, wird das Metall in Schichtdicken von 0,05 bis 2 mm eingesetzt. Der bevorzugte Bereich liegt bei 0,1 bis 0,3 mm Schichtdicke. Bei der Umwicklung des Holzmastes mit dem Metall in Form einer Folie, eines Netzes, einer Manschette oder eines Bleches ist darauf zu achten, dass der Mast im Erd-Luft-Bereich über seinen gesamten Radius mit Metall bedeckt ist. Um dies sicherzustellen, sollte bei einer einlagigen Anordnung einer Folie beispielsweise eine Überlappung von mindestens ca. 50 bis 100 mm erfolgen. Allgemein kann die radiale Überlappung x auch entsprechend der Formel $x = d x π + 10 %$
bestimmt werden, wobei d der Durchmesser des Holzmastes ist.

Der besondere Einfluss des Systems auf die Standsicherheit konnte durch Bruchversuche an Holzleitungsmasten, die im Bereich der Bodengleiche künstlich geschwächt waren (20% Restquerschnitt zur Simulation fortgeschrittener Fäulnis) demonstriert werden. Nach Auslenkung und Bruch hielten solche Masten einer Zugkraft von mehr als 100 kg stand und neigten sich dabei langsam bis in die Horizontale (90°). Für die Praxis bedeutet dies, dass unkontrollierte Mastumbrüche auch beim Besteigen nicht mehr zu befürchten sind. Dieser zusätzliche positive Effekt auf die Versorgungs- und Verkehrssicherheit von Holzleitungsmasten ist ein wesentlicher Aspekt der vorliegenden Erfindung.

Je nach Einsatzzweck des Holzmastes werden unterschiedlich große Bereiche auf diese Weise geschützt und es werden in Längsrichtung des Mastes zwischen 300 und 1500 mm, vorzugsweise ca. 1000 mm, der Übergangszone zwischen Erdreich und Atmosphäre mit Metall abgedeckt. Das Metall bzw. seine Ionen haben eine keimtötende Wirkung und der Metallwickel selber fungiert als Depot für derartige Ionen, die dann gegebenenfalls unterstützt von dem Lösungsmittel des Imprägniermittels in das Holzinnere diffundieren.

Erfindungsgemäß liegt der Metallwickel fest an dem Holz an und kann zusätzlich noch durch geeignete Maßnahmen, wie z.B. Befestigung mit Nägeln, an einem Verrutschen gehindert werden. Der auf diese Weise präparierte Holzmast wird anschließend über den gesamten Erd-Luft-Bereich mit einer Schrumpffolie umhüllt. Dabei liegt die Folie im geschrumpften Zustand direkt an dem Metall an und endet in Längsrichtung des Mastes um ca. 50 bis 100 mm oberhalb und unterhalb des mit Metall umwickelten Bereiches. In diesem überstehenden Bereich liegt die Folie dann dicht und eng an dem Holzmast an. Die Folie weist im geschrumpften Zustand eine Dicke von ca. 0,5 bis 5 mm auf und deckt je nach Anwendungsbereich eine Länge von 400 bis 1.700 mm ab.

Eine besonders gute biologische Stabilisierung erhält man dann, wenn der Holzmast zunächst perforiert, dann druckimprägniert wird, anschließend erfindungsgemäß mit einer Metallfolie umwickelt und schließlich mit einer Kunststofffolie umhüllt wird. Hervorragende Haltbarkeitsdauern von Masten erhält man, wenn zum Imprägnieren ein Holzschutzmittel eingesetzt wird, das Kupfer in Form von Aminokomplexen enthält.

Eine weitere bevorzugte Ausführungsform sieht vor, dass eine Schrumpffolie in Form eines Schrumpfschlauches aus Polyolefin eingesetzt wird, der beispielsweise in expandierter Form eine Wandstärke von ca. 0,1 bis 1,0 mm aufweist, und dann beim Schrumpfen auf eine Wandstärke von ca. 0,5 bis 5 mm, vorzugsweise ca. 2,0 bis 3,0 mm anwächst. Das Schrumpfen selber kann auf die übliche Weise mit Hilfe eines Gasbrenners von Hand durchgeführt werden. Eine bevorzugte, weil wirtschaftlich günstige, Ausführungsform sieht vor, die Schrumpfung in einer automatischen Schrumpfanlage mit kreisförmig angeordneten Schrumpfbrennern durchzuführen. Auf diese Weise kann eine besonders gleichmäßige Umhüllung des kritischen Erd-Luft-Bereiches des Holzmastes gewährleistet werden.

Im Folgenden wird das erfindungsgemäße Verfahren anhand eines Beispiels näher erläutert.

### Beispiel (Telekommunikationsmast)

Ein geschälter, tränkreifer Rohmast aus Fichtenholz mit einer Länge von ca. 12 Metern und einem mittleren Durchmesser von ca. 200 mm wird über eine Länge von ca. 900 mm in seinem Erd-Luft-Bereich (ab ca. 1.500 mm oberhalb des unteren Mastendes) mit Hilfe einer Mastenbohrmaschine perforiert. Anschließend wird der Holzmast auf die übliche Weise mit einem kupferhaltigen Imprägniersalz im Kesseldruckverfahren imprägniert. Nach einer Wartezeit von 3 Tagen wird der Holzmast mit einer Messingfolie mit einer Länge von 1.000 mm, einer Stärke von 0,3 mm und einer Breite von 700 mm, so umwickelt, dass der perforierte Bereich in Längsrichtung überlappend durch die Metallfolie abgedeckt ist. Die Metallfolie selber überlappt dabei radial um ca. 70 mm. Über den so umwickelten Holzmast wird anschließend ein Schrumpfschlauch aus Polyolefin mit einer Länge von ca. 1.600 mm gezogen. Der Schrumpfschlauch ist dabei so angeordnet, dass er am unteren Ende des Erd-Luft-Bereichs, der beim Einsatz des Holzmastes im Erdreich angeordnet ist, den Metallwickel um ca. 500 mm überlappt und im oberen Bereich der Erd-Luft-Zone, der als sichtbarer Bereich oberhalb der Bodengleiche angeordnet ist, um ca. 100 mm überlappt. Der Schrumpfschlauch besitzt im expandierten Zustand einen Durchmesser von ca. 300 mm bei einer Foliendicke von 0,7 mm. Nach der Behandlung in einer automatischen Schrumpfanlage liegt die Kunststofffolie eng an dem Metallwickel und dem Holz an und zeigt eine Folienstärke von ca. 3,1 mm.

Neben dem geschilderten Beispiel wird der' erfindungsgemäße Holzmast anhand von Abbildungen näher erläutert.

Dabei zeigen:
- Figur 1: eine partielle Schnittdarstellung eines Holzmastes,
- Figur 2: einen Querschnitt eines Holzmastes,
- Figur 3: den Querschnitt des Holzmastes aus Figur 2 vor der Behandlung und
- Figur 4: einen partiellen Schnitt eines Holzmastes mit einer schematischen Darstellung des Aufbaus.

Die Figur 1 zeigt einen Holzmast 1 der im Erd-Luft-Bereich oberhalb und unterhalb der Bodengleiche A über eine Länge B mit einer Perforation 4 versehen ist. Der perforierte Bereich B ist über eine Länge C mit einer Metallfolie 2 umwickelt. Der gesamte Erd-Luft-Bereich ist mit einer Schrumpffolie 3 abgedeckt, die sich über eine Länge D erstreckt und sowohl den Perforationsbereich B als auch den mit dem Metall umwickelten Bereich C abdeckt und in der Längsrichtung überragt, so dass der gesamte kritische Erd-Luft-Bereich mit der Kunststofffolie 3 dicht abgeschlossen ist.

In der Figur 2 ist der Mast 1 aus Figur 1 im Querschnitt dargestellt. Bei dieser Darstellung sind die Perforationen 4 zu erkennen, die in das Mastinnere führen. Der Mast 1 ist in seinem Umfang direkt und eng anliegend mit einer Metallfolie 2 umwickelt, die wiederum eng von der Schrumpffolie 3 umschlossen wird.

Die Figur 3 stellt den Mast 1 aus Figur 1 vor der Behandlung dar. Aus dieser Darstellung ist das Behandlungsprinzip besonders gut zu erkennen. So ist die Metallfolie 2 überlappend mit einer Überlappung 5 um den Mast 1 angeordnet. Um Mast 1 und Metallfolie 2 ist der Schrumpfschlauch 3 im expandierten Zustand angeordnet.

Noch deutlicher ist das Behandlungsprinzip in der Figur 4 zu erkennen, die einen schematischen Aufbau des behandelten Holzmastes 1 wiedergibt. Ähnlich wie in Figur 1 handelt es sich um eine partielle Schnittdarstellung, wobei insbesondere der kritische Erd-Luft-Bereich teilweise als Schnitt dargestellt ist. Der Mast 1 ist wiederum über den Bereich B mit einer Perforation 4 versehen. Der perforierte Bereich B ist umwickelt mit der Metallfolie 2, die in Längsrichtung den perforierten Bereich B um die Längen G₁ und G₂ überragt und damit den perforierten Bereich vollständig abdeckt. Der mit dem Metall umwickelte Bereich C wiederum ist mit Schrumpffolie 3 ummantelt, die den mit Metall umwickelten Bereich C in der Längsrichtung oberhalb der Bodengleiche A um die Länge H₁ und unterhalb der Bodengleiche A um die Länge H₂ überragt und im aufgeschrumpften Zustand den kritischen Erd-Luft-Bereich mitsamt der Metallmanschette 2 einschließt. Die Abmessung F gibt die Eingrabtiefe des Holzmastes 1 wieder, die beispielsweise für Telegraphenmaste etwa 1/6 der gesamten Mastlänge ausmacht.

### Bezugszeichenliste

- 1: Holzmast
- 2: Metall (Folie, Netz, Manschette, Blech)
- 3: Schrumpffolie (Schrumpfschlauch)
- 4: Perforation
- 5: Überlappung

- A: Bodengleiche
- B: Länge des Perforationsbereiches
- C: Mit Metall umwickelter Bereich
- D: Mit Kunststofffolie umhüllter Bereich
- E: In das Erdreich ragender Perforationsbereich
- F: Eingrabtiefe

- G₁: Überlappungsbereich Metallfolie oben
- G₂: Überlappungsbereich Metallfolie unten
- H₁: Überlappungsbereich Kunststofffolie oben
- H₂: Überlappungsbereich Kunststofffolie unten

## Patentansprüche

1. Holzmast (1), mit einem von einer Schrumpffolie (3) umhüllten imprägnierten Erd/Luftbereich,
**dadurch gekennzeichnet, dass** zwischen der Schrumpffolie (3) und dem imprägnierten Holzmast (1) sandwichartig ein Metall (2) mit oligodynamischer Wirkung angeordnet ist, wobei der Mast im Erd-Luft-Bereich über seinem gesamten Radius mit Metall bedeckt ist, und wobei das Metall (2) eine Schichtdicke von 0.05 bis 2 mm aufweist, und in Längsrichtung des Mastes (1) einen Bereich (C) von 300 bis 1500 mm abdeckt.

2. Holzmast (1) nach Anspruch 1,
**dadurch gekennzeichnet, dass** der Holzmast in Form eines Rundholzes für den Einsatz als Leitungsmast, Obst- oder Rebpfahl, Palisade, Hopfenstange sowie Bauholz für Wasserbau oder Lawinenschutz vorgesehen ist.

3. Holzmast (1) nach Anspruch 1 oder 2,
**dadurch gekennzeichnet, dass** das Metall (2) in Form einer Folie, eines Netzes, einer Manschette oder eines Bleches vorliegt.

4. Holzmast (1) nach einem der Ansprüche 1 bis 3,
**dadurch gekennzeichnet, dass** das Metall (2) ausgewählt ist aus der Gruppe Kupfer, Zink und kupferhaltige Legierungen, wie z.B. Messing und Bronze, oder silberhaltige Legierungen.

5. Holzmast (1) nach einem der Ansprüche 1 bis 4,
**dadurch gekennzeichnet, dass** das Metall (2) eine Schichtdicke von 0.1 bis 0.3 mm, aufweist.

6. Holzmast (1) nach einem der Ansprüche 1 bis 5,
**dadurch gekennzeichnet, dass** das Metall (2) in Längsrichtung des Mastes (1) einen Bereich (C)von 1000 mm, abdeckt.

7. Holzmast (1) nach einem der Ansprüche 1 bis 6,
**dadurch gekennzeichnet, dass** die Schrumpffolie (3) im geschrumpften Zustand direkt an dem Metall (2) anliegt.

8. Holzmast (1) nach einem der Ansprüche 1 bis 7,
**dadurch gekennzeichnet, dass** die Schrumpffolie (3) im geschrumpften Zustand das Metall (2) in der Längsrichtung des Mastes (1) oben und unten um jeweils mindestens ca. 50 mm überragt und in diesem Bereich direkt an dem Holzmast anliegt.

9. Holzmast (1) nach einem der Ansprüche 1 bis 8,
**dadurch gekennzeichnet, dass** die Schrumpffolie (3) eine Dicke von 0.5 bis 5 mm sowie eine Höhe von 400 bis 1700 mm aufweist.

10. Holzmast (1) nach einem der Ansprüche 1 bis 9,
**dadurch gekennzeichnet, dass** die Schrumpffolie (3) ein Folienschlauch aus Polyolefin ist.

11. Holzmast (1) nach einem der Ansprüche 1 bis 10,
**dadurch gekennzeichnet, dass** der Holzmast (1) in dem Übergangsbereich zwischen Erdreich und Atmosphäre eine Perforation (4) zur Aufnahme eines Imprägniermittels aufweist.

12. Holzmast (1) nach einem der Ansprüche 1 bis 11,
**dadurch gekennzeichnet, dass** der perforierte Bereich (B) vollständig mit dem Metall (2) abgedeckt ist, wobei das Metall (2) den perforierten Bereich (B) in der Längsrichtung oben und unten um ca. 50 mm überragt.

13. Holzmast (1) nach einem der Ansprüche 1 bis 12,
**dadurch gekennzeichnet, dass** der Holzmast (1), insbesondere im Bereich (B) der Perforation, mit einem Holzschutzmittel imprägniert ist, das Kupfer in Form von Aminokomplexen enthält.

14. Verfahren zum Schutz von Holzmasten (1), insbesondere zur mechanischen und biologischen Stabilisierung von im Erdreich verankerten Holzmasten (1), im Bereich der Übergangszone zwischen Erdreich und Atmosphäre, wobei das Verfahren die Schritte umfasst
- Imprägnieren des Holzmastes (1) im Erd/Luft-Bereich,
- Umhüllen des imprägnierten Bereiches mit einer Schrumpffolie (3) aus Kunststoff und
- Aufschrumpfen der Schrumpffolie (3) auf den Holzmast (1),
**dadurch gekennzeichnet, dass** vor dem Umhüllen mit der Schrumpffolie (3) der imprägnierte Erd/Luft-Bereich des Holzmastes (1) mit einem Metall (2) mit oligodynamischer Wirkung, insbesondere in Form einer Folie, eines Bleches, eines Netzes oder einer Manschette, umwickelt wird, wobei der Mast im Erd-Luft-Bereich über seinem gesamten Radius mit Metall bedeckt ist, und wobei das Metall (2) eine Schichtdicke von 0.05 bis 2 mm aufweist, und in Längsrichtung des Mastes (1) einen Bereich (C)von 300 bis 1500 mm abdeckt.

15. Verfahren nach Anspruch 14,
**dadurch gekennzeichnet, dass** vor der Imprägnierung eine Perforation (4) des Erd/Luft-Bereiches des Holzmastes (1) erfolgt.

16. Verfahren nach Anspruch 14 oder 15,
**dadurch gekennzeichnet, dass** das Metall (2) in Form einer Folie eingesetzt wird, womit der Radius des Holzmastes (1) mit mindestens einer vollständigen Lage umwickelt wird, wobei bei einer einlagigen Anordnung eine radiale Überlappung der Folie mit mindestens 50 bis 100 mm erfolgt.

17. Verfahren nach einem der Ansprüche 14 bis 16,
**dadurch gekennzeichnet, dass** eine Schrumpffolie (3) in Form eines Schrumpfschlauches (3) aus Polyolefin eingesetzt wird.

18. Verfahren nach einem der Ansprüche 14 bis 17,
**dadurch gekennzeichnet, dass** die Schrumpffolie (3) in expandierter Form eine Wandstärke von ca. 0.1 bis 1.0 mm und nach der Schrumpfung eine Wandstärke von ca. 0.5 bis 5.0 mm, vorzugsweise ca. 2.0 bis 3.0 mm, aufweist.

19. Verfahren nach einem der Ansprüche 14 bis 18,
**dadurch gekennzeichnet, dass** die Schrumpfung in einer automatischen Schrumpfanlage mit kreisförmig angeordneten Schrumpfbrennern erfolgt.

20. Verwendung eines Holzmastes (1) nach einem der Ansprüche 1 bis 13 in Form eines Rundholzes als Leitungsmast, Obst- oder Rebpfahl, Palisade, Hopfenstange sowie als Bauholz, insbesondere für Wasserbau oder Lawinenschutz.

## Claims

1. Wooden pole (1) having an impregnated ground/air region wrapped in a shrink film (3)
**characterised in that**
a metal (2) having an oligodynamic action is arranged sandwich-like between the shrink film (3) and the impregnated wooden pole (1), wherein the pole is covered with metal over its entire radius in the ground/air region, and wherein the metal (2) has a layer thickness of from 0.05 to 2 mm and covers a region (C) of from 300 to 1,500 mm in the longitudinal direction of the pole (1).

2. Wooden pole (1) according to claim 1,
**characterised in that**
the wooden pole is provided in the form of round wood for use as a utility pole, fruit or vine stake, palisade, hop pole and structural wood for hydraulic engineering or avalanche baffles.

3. Wooden pole (1) according to claim 1 or 2,
**characterised in that**
the metal (2) is present in the form of a foil, a net, a collar or a sheet.

4. Wooden pole (1) according to one of claims 1 to 3,
**characterised in that**
the metal (2) is chosen from the group of copper, zinc and copper-containing alloys, such as e.g. brass and bronze, or silver-containing alloys.

5. Wooden pole (1) according to one of claims 1 to 4,
**characterised in that**
the metal (2) has a layer thickness of from 0.1 to 0.3 mm.

6. Wooden pole (1) according to one of claims 1 to 5,
**characterised in that**
the metal (2) covers a region (C) of 1,000 mm in the longitudinal direction of the pole (1).

7. Wooden pole (1) according to one of claims 1 to 6,
**characterised in that**
in the shrunken state the shrink film (3) lies directly adjacent to the metal (2).

8. Wooden pole (1) according to one of claims 1 to 7,
**characterised in that**
in the shrunken state the shrink film (3) projects above and below the metal (2) by in each case at least approx. 50 mm in the longitudinal direction of the pole (1) and lies directly adjacent to the wooden pole in this region.

9. Wooden pole (1) according to one of claims 1 to 8,
**characterised in that**
the shrink film (3) has a thickness of from 0.5 to 5 mm and a height of from 400 to 1,700 mm.

10. Wooden pole (1) according to one of claims 1 to 9,
**characterised in that**
the shrink film (3) is a tubular film of polyolefin.

11. Wooden pole (1) according to one of claims 1 to 10,
**characterised in that**
in the transition region between the soil and the atmosphere the wooden pole (1) has a perforation (4) for receiving an impregnating agent.

12. Wooden pole (1) according to one of claims 1 to 11,
**characterised in that**
the perforated region (B) is covered completely by the metal (2), wherein the metal (2) projects above and below the perforated region (B) by approx. 50 mm in the longitudinal direction.

13. Wooden pole (1) according to one of claims 1 to 12,
**characterised in that**
the wooden pole (1), in particular in the region (B) of the perforation, is impregnated with a wood preservative which comprises copper in the form of amino complexes.

14. Method for the protection of wooden poles (1), in particular for mechanical and biological stabilising of wooden poles (1) anchored in the soil, in the region of the transition zone between the soil and the atmosphere, wherein the method comprises the steps
- impregnation of the wooden pole (1) in the ground/air region,
- wrapping of the impregnated region with a shrink film (3) of plastic and
- shrinking of the shrink film (3) on to the wooden pole (1),
**characterised in that**
before the wrapping with the shrink film (3), a metal (2) having an oligodynamic action, in particular in the form of a foil, a sheet, a net or a collar, is wound around the impregnated ground/air region of the wooden pole (1), wherein the pole is covered with metal over its entire radius in the ground/air region, and wherein the metal (2) has a layer thickness of from 0.05 to 2 mm and covers a region (C) of from 300 to 1,500 mm in the longitudinal direction of the pole (1).

15. Method according to claim 14,
**characterised in that**
before the impregnation a perforation (4) is made in the ground/air region of the wooden pole (1).

16. Method according to claim 14 or 15
**characterised in that**
the metal (2) is employed in the form of a foil which is wound around the radius of the wooden pole (1) with at least one complete layer, wherein in the case of a single-layer arrangement the foil overlaps radially by at least 50 to 500 mm.

17. Method according to one of claims 14 to 16,
**characterised in that**
a shrink film (3) in the form of a shrink tube (3) of polyolefin is employed.

18. Method according to one of claims 14 to 17,
**characterised in that**
the shrink film (3) has a wall thickness of from approx. 0.1 to 1.0 mm in the expanded form and a wall thickness of from approx. 0.5 to 5.0 mm, preferably approx. 2.0 to 3.0 mm, after shrinking.

19. Method according to one of claims 14 to 18
**characterised in that**
the shrinking is carried out in an automated shrinking unit having shrink burners arranged in a circle.

20. Use of a wooden pole (1) according to one of claims 1 to 13 in the form of round wood as a utility pole, fruit or vine stake, palisade, hop pole and as structural wood, in particular for hydraulic engineering or avalanche baffles.

## Revendications

1. Poteau de bois (1) comportant une zone sol/air imprégnée entourée d'une feuille rétractable (3),
**caractérisé en ce qu'**
entre la feuille rétractable (3) et le poteau de bois imprégné (1) est monté en sandwich un métal (2) à action oligo-dynamique, dans la zone sol/air le poteau étant recouvert de métal, sur la totalité de sa circonférence le métal (2) ayant une épaisseur de couche de 0.05 à 2 mm, et recouvrant dans la direction longitudinale du poteau (1) une zone (C) de 300 à 1500 mm.

2. Poteau de bois (1) conforme à la revendication 1,
**caractérisé en ce qu'**
il est réalisé sous la forme d'un rondin destiné à être utilisé sous la forme d'un poteau support de ligne, d'un tuteur pour vergers ou vignobles, d'une palissade, d'une perche à houblon, ou de bois de construction pour ouvrages hydrauliques ou ouvrages de protection contre les avalanches.

3. Poteau de bois conforme à la revendication 1 ou 2,
**caractérisé en ce que**
le métal (2) se présente sous la forme d'une feuille, d'un réseau d'un manchon ou d'une tôle.

4. Poteau de bois (1) conforme à l'une des revendications 1 à 3,
**caractérisé en ce que**
le métal (2) est choisi dans le groupe formé par le cuivre, le zinc et les alliages de cuivre tels que par exemple le laiton et le bronze ou les alliages d'argent.

5. Poteau de bois (1) conforme à l'une des revendications 1 à 4,
**caractérisé en ce que**
le métal (2) présente une épaisseur de couche de 0.1 à 0.3 mm.

6. Poteau de bois (1) conforme à l'une des revendications 1 à 5,
**caractérisé en ce que**
le métal (2) recouvre une zone (C) de 1000 mm dans la direction longitudinale du poteau (1).

7. Poteau de bois (1) conforme à l'une des revendications 1 à 6,
**caractérisé en ce que**
la feuille rétractable (3) s'applique directement sur le métal (2) à l'état rétracté.

8. Poteau de bois (1) conforme à l'une des revendications 1 à 7,
**caractérisé en ce que**
la feuille rétractable (3) dépasse du métal (2) à l'état rétracté dans la direction longitudinale du poteau (1) vers le haut et vers le bas de respectivement au moins environ 50 mm et s'applique directement sur le poteau en bois dans cette zone.

9. Poteau de bois (1) conforme à l'une des revendications 1 à 8,
**caractérisé en ce que**
la feuille rétractable (3) présente une épaisseur de 0.5 à 5 mm et une hauteur de 400 à 1700 mm.

10. Poteau de bois (1) conforme à l'une des revendications 1 à 9,
**caractérisé en ce que**
la feuille rétractable (3) est un tube de film en polyoléfine.

11. Poteau de bois (1) conforme à l'une des revendications 1 à 10,
**caractérisé en ce que**
dans la zone de transition entre le sol et l'atmosphère le poteau en bois (1) comporte une perforation (4) de réception d'un agent d'imprégnation.

12. Poteau de bois (1) conforme à l'une des revendications 1 à 11,
**caractérisé en ce que**
la zone perforée (B) est totalement recouverte par le métal (2), ce métal (2) dépassant de cette zone perforée (B) en direction longitudinale vers le haut et vers le bas d'environ 50 mm.

13. Poteau de bois (1) conforme à l'une des revendications 1 à 12,
**caractérisé en ce qu'**
en particulier dans la zone (B) de la perforation, le poteau en bois (1) est imprégné d'un agent de protection du bois qui renferme du cuivre sous la forme de complexes aminés.

14. Procédé de protection de poteaux en bois (1) en particulier pour la stabilisation mécanique et biologique de poteaux en bois (1) ancrés dans le sol dans la zone de transition entre le sol et l'atmosphère, ce procédé comprenant les étapes consistant à :
- imprégner le poteau en bois (1) dans la zone de transition sol/air,
- entourer la zone imprégnée d'une feuille rétractable (3) en matériau synthétique, et
- rétracter la feuille rétractable (3) sur le poteau en bois (1), **caractérisé en ce qu'**
avant l'étape consistant à entourer la zone de transition sol/air du poteau de bois (1) avec la feuille rétractable (3), on enroule autour de cette zone un métal (2) à action oligo-dynamique en particulier sous la forme d'une feuille, d'une tôle, d'un réseau ou d'un manchon, dans la zone de transition sol/air, le poteau étant recouvert de métal sur la totalité de sa circonférence, ce métal (2) présentant une épaisseur de couche de 0.05 à 2 mm et recouvrant dans la direction longitudinale du poteau (1) une zone (C) de 300 à 1500 mm.

15. Procédé conforme à la revendication 14,
**caractérisé en ce qu'**
avant l'étape d'imprégnation, on effectue une perforation (4) dans la zone de transition sol/air du poteau de bois (1).

16. Procédé conforme à la revendication 14 ou 15,
**caractérisé en ce que**
le métal (2) est utilisé sous la forme d'une feuille par laquelle la circonférence du poteau de bois (1) est entourée par au moins une couche complète, dans le cas d'une réalisation en une seule couche, un chevauchement radial de la feuille sur au moins 50 à 100 mm étant effectué.

17. Procédé conforme à l'une des revendications 14 à 16,
**caractérisé en ce que**
l'on utilise une feuille rétractable (3) sous la forme d'un tube rétractable (3) en polyoléfine.

18. Procédé conforme à l'une des revendications 14 à 17,
**caractérisé en ce que**
la feuille rétractable (3) a, à l'état expansé, une épaisseur d'environ 0.1 à 1.0 mm et après la rétraction une épaisseur d'environ 0.5 à 5.0 mm de préférence d'environ 2.0 à 3.0 mm.

19. Procédé conforme à l'une des revendications 14 à 18,
**caractérisé en ce que**
la rétraction est effectuée dans une installation de rétraction automatique avec des brûleurs de rétraction montés sur un cercle.

20. Utilisation d'un poteau en bois (1) conforme à l'une des revendications 1 à 13, sous la forme d'un rondin en tant que poteau support de ligne, tuteur pour vergers ou vignobles, palissade, perche à houblon ainsi que sous la forme de bois de construction en particulier pour ouvrages hydrauliques ou ouvrages de protection contre les avalanches.
